# FASCICULE DE BREVET EUROPEEN

(11) **EP 0 218 511 B1**
(45) Date de publication et mention de la délivrance du brevet: **06.09.1989**
(21) Numéro de dépôt: 86402055.7
(22) Date de dépôt: 19.09.1986
(51) Int. Cl.: C06B 23/00, C06B 45/10

(54) **Agent d'adhésion liant-charge et composition propulsive contenant cet agent d'adhésion**
Bindemittel-Füllstoff-Adhäsionsmittel und dieses Adhäsionsmittel enthaltende Treibstoffzusammensetzung
Binder-charge bonding agent and propellant composition containing it

(30) Priorité: 19.09.1985 FR 8513871
(43) Date de publication de la demande: 15.04.1987
(73) Titulaire: SOCIETE NATIONALE DES POUDRES ET EXPLOSIFS, F-75181 Paris Cédex 04 (FR)
(72) Inventeur: Finck, Bernard, F-91100 Corbeil Essonnes (FR); Doriath, Gérard, F-91760 Itteville (FR); Martenot, Jean-Pierre, F-24100 Bergerac (FR)

(56) Documents cités:
- US-A- 3 762 972
- US-A- 3 790 416
- US-A- 3 791 888
- US-A- 4 000 023

## Description

La présente invention concerne un agent d'adhésion liant-charge, et une composition propulsive à propriétés mécaniques et faisabilié améliorées, contenant cet agent d'adhésion.

Elle concerne plus particulièrement un agent d'adhésion liant-charge pour un liant polyuréthanne, et un propergol composite à liant polyuréthanne.

Les compositions propulsives composites pour fusées, missiles, ou pour générateurs de gaz sont constituées par un liant généralement non énergétique et réducteur des charges oxydantes et éventuellement des charges réductrices. Les charges oxydantes sont généralement des sels minéraux oxydants tels que le perchlorate d'ammonium, par exemple, tandis que les charges réductrices sont usuellement des charges métalliques et généralement de l'aluminium.

Ces compositions propulsives sont, préférentiellement utilisées pour fabriquer des blocs de grandes dimensions obtenus par coulée de la composition dans un moule puis polymérisation du liant.

Quand le moule est formé par l'enveloppe du propulseur, il n'est pas nécessaire de démouler le bloc ainsi fabriqué, qui adhère directement à celle-ci, on dit alors que l'on a un bloc moulé-collé. Dans les autres cas où le bloc est moulé dans un moule indépendant puis démoulé et disposé dans l'enveloppe du propulseur, le bloc est appelé bloc libre.

Dans toutes ces configurations, le propergol doit présenter des propriétés mécaniques élevées, notamment pour permettre sa manipulation, ou pour supporter les contraintes générées par les déformations, telles que la dilatation de l'enveloppe du propulseur. Ces contraintes sont importantes notamment dans le cas de blocs moulés-collés car le bloc est collé sur l'enveloppe du propulseur.

Les propriétés mécaniques d'un propergol sont caractérisées par des paramètres déterminés en soumettant une éprouvette de celui-ci à un essai de traction simple et en enregistrant la courbe de traction représentée à la figure unique.

A partir de cette courbe, on détermine les paramètres suivants comme illustré à la figure unique:
Sₘ: résistance maximale à la traction (Pa) s: allongement élastique (%)
e,: allongement à la rupture (%)
eₘ: allongement minimal à la traction maximum (%)
E: module de Young (Pa).

Pour pouvoir comparer les propergols au niveau de leurs propriétés mécaniques on considère généralement le produit S. - eₘ, par analogie au produit S,,, - s utilisé pour les matériaux élastiques et qui représente l'énergie maximum admissible par le matériau sans qu'il subisse un endommagement irréversible.

Les propriétés mécaniques d'un propergol sont déterminées pour une large part par la nature du liant, le degré de polymérisation et de réticulation de celui-ci. Ainsi, il est usuel d'ajouter dans les propergols composites à liant polyuréthanne, des polyols courts tels que le triméthylolpropane pour augmenter le degré de pontage entre les chaînes de polymère.

D'autres composants du propergol ont une influence sur ses propriétés mécaniques. Ainsi, la nature du plastifiant est importante.

Toutefois, l'interaction entre le liant et la charge est le phénomène qui conditionne la cohésion du propergol. En effet, le décollement des charges du liant provoque autour de celles-ci des vides qui diminuent la cohésion du propergol et donc affaiblissent ses propriétés mécaniques. Ces décollements peuvent être provoqués notamment lors de l'élongation du propergol sous l'effet de la dilation de l'enveloppe du propulseur. Ce phénomène est irréversible.

Pour améliorer la liaison liant-charge, il est ajouté des composés présentant d'une part une certaine affinité pour la charge et d'autre part des fonctions chimiques permettant une fixation sur les chaînes macromoléculaires du liant.

Les composés les plus généralement utilisés sont des composés contenant des cycles aziridinyles et notamment le triméthylaziridinylephosphine oxyde connu sous le sigle MAPO. (voir US-A-3 791 888).

Il a également été proposé des dérivés du MAPO, notamment les composés provenant de la réaction du MAPO avec un acide carboxylique. (voir US-A-3 762 972).

La présente invention a pour but de proposer un nouveau composé ayant des propriétés améliorées de renforcement des propriétés mécaniques de la composition et notamment de la liaison entre la charge et le liant et permettant donc de fabriquer des compositions propulsives ayant des propriétés mécaniques et une faisabilité améliorées.

A cet effet, l'invention propose un agent d'adhésion liant-charge entre une ou plusieurs charges et un liant polyuréthanne caractérisé en ce que ledit agent d'adhésion liant-charge est un aminoaziridinylphosphine oxyde de formule générale (1): dans laquelle: Rᵢ, R₂, R₃, R₄ qui peuvent être identiques ou différents, représentent l'atome d'hydrogène ou un radical méthyl ou éthyl.

Selon une caractéristique préférentielle de l'invention, R, et R₃ représentent l'atome d'hydrogène et R₂, R₄ représentent le radical méthyl.

L'invention a également pour objet une composition propulsive composite à liant à base de résine polyuréthanne contenant comme composants principaux des charges oxydantes et éventuellement des charges réductrices, au moins un agent d'adhésion liant-charge, caractérisé en ce que ledit agent d'adhésion est une aminoaziridinylphosphine oxyde telle que définie ci-dessus.

Selon une autre caractéristique de l'invention, la concentration pondérale en composé aminoaziridinylphosphine oxyde dans la composition propulsive est comprise entre 0,5 et 3% et de préférence entre 0,5 et 1,5% du poids du liant.

La composition propulsive peut contenir des catalyseurs de polymérisation, des catalyseurs de combustion, des plastifiants, des anti-oxydants et tout additif balistique usuellement utilisé dans les propergols composites, dans des proportions habituelles et bien connues de l'homme de métier.

Les résines polyuréthannes sont obtenues par condensation d'un polyol, généralement un diol, avec un polyisocyanate.

Comme polyols les plus souvent utilisés, on peut citer les polyesters à terminaisons hydroxyles obtenus à partir du diéthylène glycol ou de l'éthylène glycol et de l'acide adipique ou acide azélaïque, les polyethers à terminaisons hydroxyles préparés à partir du polyoxytétraméthylèneglycol, polyoxy- propylèneglycol ou analogue, les polybutadiènes à terminaisons hydroxyles désignées sous le sigle PBHT, et appelés polybutadiènes hydroxytéléchéliques.

Dans un mode de réalisation préféré de l'invention, le liant polyuréthanne est obtenu à partir d'un polybutadiène hydroxytéléchélique de poids moléculaire moyen 1000 à 5000 g ayant une fonctionnalité en hydroxyle comprise entre 2 et 3, avantageusement voisine de 2,3.

Comme polybutadiènes hydroxytéléchéliques préférés de l'invention on peut citer ceux commercialisés par la Société américaine ARCO Chemical Com- pany sous les dénominations commerciales R45M et R45HT.

Comme composés polyisoyanates convenables comme agent de réticulation, on peut citer à titre d'exemple, le toluène diisocyanate (TDI), l'hexa- méthylène diisocyanate (HMDI), le dimeryldiisocya- nate (DDI), l'isophorone diisocyanate (IPDI), le tri(isocyanato-6)-,3,5 biuret (commercialisé par la Société BAYER A.G. sous la dénomination Desmo- dur N100) le méthylène-4,4' bis (cyclohexyldi- isocyanate) (MDCI), ou analogues.

Les charges oxydantes convenables sont, par exemple, le perchlorate d'ammonium, le nitrate de potassium, ou analogue. La charge préférée de l'invention est le perchlorate d'ammonium.

Par ailleurs, il est possible d'ajouter à ces charges oxydantes des nitramines, telles que la cyclotri- méthylènetrinitramine ou hexogène (RDX), la cyclo- tétraméthylènetétranitramine ou octogène (HMX), ou de tétranitrate de pentaérythritol (PETN), ou analogue.

Les charges réductrices convenables pour l'invention sont généralement des poudres métalliques telles que la poudre d'aluminium, de béryllium, de zirconium ou analogues.

La charge réductrice préférée de l'invention est la poudre d'aluminium.

Les composés aminoaziridinylphosphine oxydes de l'invention peuvent être préparés notamment par les deux procédés suivants.

Le premier procédé consiste à fabriquer le composé de formule (II): dans laquelle: X représente un halogène et Rᵢ, R₂ ont la signification ci-dessus; selon les procédés décrits dans les brevets américains n ° 2 606 900 et 3 201 313, puis à faire réagir ce composé sur une amine de formule (III) pour obtenir le composé de formule (1): dans laquelle R₃, R₄ ont la signification ci-dessus.

Le second procédé consiste à mettre en oeuvre la réaction suivante:

On utilise comme solvant le toluène, et un capteur de l'acide halogéné (X représente un atome d'halogène, de préférence le chlore) tel que la triéthylamine ou la méthyl-2-aziridine.

La réaction est effectuée à basse température, de l'ordre de 0°C à -5°C.

Après séparation de l'haloghénohydrate formé, par exemple, par filtration et évaporation du solvant, on récupère l'aminoaziridinylphosphine oxyde.

Ce composé est ensuite purifié par, par exemple, distillation sous pression réduite.

Dans le cas de la synthèse du bisméthylaziridinyl- méthylaminophosphine oxyde qui pour plus de simplification sera appelé ci-après méthyl-BAPO, on récupère un liquide légèrement jaune qui cristallise en un produit blanc, de masse volumique 1,0855 kg/dm³ et point d'ébullition 115°C sous 13,3 Pa.

Le dihalogénoaminophosphine peut être obtenu par réaction d'un oxyhalogénure de phosphore sur un halogénohydrate d'alkylamine.

L'alkyle aziridine peut être obtenu par, notamment, les synthèses de Wenker et Gabriel décrites respectivement dans le Journal of the American Chemical Society, vol 57 page 2328 (1935) et dans le Beilstein vol 21 page 1049 (1881).

Les exemples ci-dessous qui sont donnés uniquement à titre indicatif et n'ont aucun caractère limitatif, illustrent clairement l'invention et montrent les détails, buts et avantages de celle-ci.

### Exemple 1

La composition propulsive composite est obtenue par le procédé usuel de fabrication qui consiste, sommairement. à ajouter dans le mélange des polyols, dans le présent exemple le polybutadiène hydroxytéléchélique, des additifs tels que plastifiants mouillants, antioxydants, agents de réticulation, puis la charge réductrice est introduite. Ensuite, le mélange obtenu est coulé dans un malaxeur où seront introduits la charge oxydante, l'agent réticulant et les différents additifs balistiques tels que les catalyseurs de combustion, ainsi que les catalyseurs de réticulation.

Le propergol ainsi obtenu est ensuite coulé pour former un bloc aux dimensions et à la forme désirées.

Selon ce procédé on à réalisé un propergol ayant la composition pondérale suivante:

### liant:

polybutadiène hydroxytéléchélique (PBHT) 63,4% (commercialisé par ARCO Chemical
sous la dénomination R45M) plastfiant 22,6% polyisocyanate (DDI) 12,0% (commercialisé par General Mills Che- micals sous la dénomination Brand diisocyanate 1410)
antioxydant 2,0%
la composition contient:
   - liant 10%
   - oxydant (NH₄CI0₄) 70%
   - réducteur (AI) 20%

On a réalisé une composition sans agent renforçateur de l'adhésion liant-charge, et trois autres compositions contenant respectivement dans le liant 1 % en poids par rapport à la masse du liant, de triméthylolpropane, d'un condensat du MAPO avec l'acide tartrique, et du méthyl-BAPO. Cette dernière composition correspond à l'invention. (Tableau I.a)

On a testé la faisabilité de ces compositions et mesuré leurs propriétés mécaniques rassemblées dans le tableau I.b ci-après:

Ces résultats montrent premièrement que la composition conforme à l'invention, à savoir celle contenant comme agent renforçateur des propriétés mécaniques ou d'adhésion liant-charge, le méthyl BAPO, a la plus faible viscosité, et deuxièmement que l'agent d'adhésion liant-charge conforme à l'invention est le seul qui permette d'obtenir une composition ayant une résistance à la contrainte (Sₘ) élevée et un niveau d'allongement (em) fortement augmenté.

Ce résultat apparait clairement par la comparaison des produits eₘ x Sₘ.

### Exemple 2

On réalise des compositions selon le procédé de l'exemple 1 avec le même liant, mais le propergol a la composition suivante:
- liant 14%
- oxydant (NH₄CI0₄) 70%
- réducteur /Al) 16%

Comme pour l'exemple 1, on réalise trois compositions dont la première ne contient pas d'agent d'adhésion liant-charge, et les deux autres contiennent respectivement comme agent d'adhésion liant-charge le tri(méthylazyridinyl) phosphine oxyde (MAPO) et le bis(aziridinyl)méthylaminophosphine oxyde (BAPO) dans unme concentration égale à 2% en poids par rapport à la masse du liant. (Tableau Il.a)

La viscosité et les propriétés mécaniques des compositions obtenues sont rassemblées dans le tableau Il.b.

Ces résultats montrent que l'agent d'adhésion liant-charge conforme à la présente invention permet d'obtenir des propergols présentant des propriétés mécaniques très intéressantes, notamment une résistance à la traction (Sₘ) élevée pour un niveau d'allongement (eₘ) élevé. Au contraire, l'agent d'adhésion liant-charge connu, à savoir le MAPO, permet d'augmenter sensiblement la résistance à la traction (Sₘ) du propergol mais a tendance à diminuer le niveau d'allongement de la composition.

Compte tenu de la viscosité faible de la composition, l'addition d'un agent d'adhésion liant-charge n'a que peu d'influence sur celle-ci.

### Exemple 3

On réalise une composition propulsive selon le procédé de l'exemple 1 avec un liant de composition pondérale suivante:
- polyoxypropylène glycol 63,9%
- triméthylolpropane 1,2%
- plastifiant 21,7%
- toluène diisocyanate 8,0%
- chromite de cuivre 4,7%
- dithiobenzimidazolate de zinc 0,5%

De manière identique aux exemples 1 et 2, trois compositions ont été fabriquées contenant respectivement: pas d'agent d'adhésion liant-charge, 1,5% en poids de bisaziridinylméthylaminophosphine oxyde et 0,5% en poids de bisaziridinyldiméthylami- nophosphine oxyde. (Tableau III.a) (les condensations sont exprimées en % du poids du liant)

La viscosité et les propriétés mécaniques de ces compositions sont rassemblées dans le tableau lll.b.

Ces résultats montrent également que les deux aminoaziridinylphosphine oxydes conformes à l'invention ont une influence bénéfique sur les propriétés mécaniques des propergols obtenus.

### Example 4

On réalise plusieurs propergols avec le liant décrit à l'exemple 1 mais contenant d'autres charges oxydantes.

La composition des propergols est la suivante:
- liant 12%
- oxydant: NH₄Ci0₄ 50%
- modificateur de combustion: oxamide 5%
- nitramine: octogène 15%
- réducteur: aluminium 18%

Comme dans les précédents exemples, on réalise plusieurs compositions contenant comme agent d'adhésion liant-charge avec une concentration de 0,5% en poids du liant, respectivement:
- du méthyl BAPO, (Composition 11)
- du NN,N'N`,1-2 dipropylène isophtalamide (Composition 12):

- du NN,N'N',N"N" 1-2 tripropylène trimésa- mide (Composition 13):

Les agents des compositions 12 et 13 sont des composés aziridinyles connus et utilisés dans des propergols composites.

De manière identique aux exemples précédents, la viscosité et les propriétés mécaniques des compositions obtenues sont rassemblées dans le tableau IV

Ces résultats montrent que l'agent d'adhésion liant-charge de l'invention permet d'obtenir un nuveau d'allongement supérieur aux autres agents pour une résistance à la traction sensiblement identique.

L'agent de l'invention a également un effet bénéfique pour la faisabilité des compositions par l'abaissement de la viscosité de celles-ci.

### Exemple 5

Le taux optimum d'agent d'adhésion liant-charge doit être déterminé pour chaque composition. Toutefois les résultats ci-après montrent que ce taux peut être compris entre 0,5 et 3,0% en poids du liant et que les meilleurs résultats sont obtenus pour des concentrations comprises entre 0,5 et 1,5%.

Ces essais ont été réalisés avec le même liant que l'exemple 1 à l'exception que le polybutadiène hydroxytéléchélique est celui commercialisé par la Société ARCO Chemical sous la dénomination R45HT.

Le propergol a la composition pondérale suivante:
- liant 14%
- NH₄Cio₄ 82%
- Aluminium 4%

Par ailleurs, des essais de gonflement avec des liants chargés en aluminium ou non ont montré que l'adhésion liant-aluminium est plus grande en présence d'un agent d'adhésion conforme à l'invention.

Ces mêmes essais réalisés avec des compositions de propergol tels que décrits dans l'exemple 1 montrent un accroissement notable de l'adhésion en présence d'agent d'adhésion conforme à l'invention et notamment en présence de méthyl BAPO.

L'agent d'adhésion liant-charge de l'invention, à savoir un aminoaziridinylphosphine oxyde permet d'obtenir des propergols composites à propriétés mécaniques améliorées, notamment présentant pour une résistance à la traction élevée, un niveau du taux d'élongation également élevé.

En outre, cet agent permet d'augmenter la faisabilité des blocs de propergol en diminuant la viscosité des compositions pour un même taux de charge.

Par ailleurs, compte tenu des faibles taux utilisés cet agent d'adhésion liant-charge n'a pas d'effet sur les propriétés balistiques du propergol et notamment n'a pas d'influence sur la vitesse de combustion et l'impulsion spécifique de celui-ci.

## Revendications

1. Agent d'adhésion liant-charge entre une ou plusieurs charges et un liant polyuréthanne caractérisé en ce qu'il est un aminoaziridinylphosphine oxyde de formule générale 1: dans laquelle Rᵢ, R₂, R₃, R₄ sont identiques ou différents et représentent l'atome d'hydrogène ou un radical méthyl ou éthyl.

2. Agent selon la revendication 1, caractérisé en ce que Rᵢ et R₃ représentent l'atome d'hydrogène et R₂, R₄ représentent le radical méthyl.

3. Composition propulsive à liant polyuréthanne contenant comme composants principaux des charges oxydantes et réductrices, au moins un agent d'adhésion liant-charge, caractérisée en ce que le dit agent est un agent d'adhésion liant-charge selon les revendications 1 ou 2.

4. Composition selon la revendication 3, caractérisée en ce que la concentration pondérale en composé aminoaziridinylphosphine oxyde est comprise entre 0,5% et 3% de la masse du liant.

5. Composition selon la revendication 4, caractérisée en ce que la concentration précitée est comprise entre 0,5% et 1,5% de la masse du liant.

6. Composition selon l'une des revendications 3 à 5, caractérisée en ce que le liant polyuréthanne précité est un produit de la condensation entre un polybutadiène hydroxytéléchélique et un diisocyanate aromatique, aliphatique ou cycloaliphatique.

7. Composition selon l'une des revendications 3 à 6, caractérisée en ce que les charges oxydantes sont choisies dans le groupe consistant en perchlorate d'ammonium, perchlorate de potassium, perchlorate de sodium, nitrate d'ammonium, nitrate de potassium; les charges réductrices étant choisies dans le group consistant en aluminium, zirconium, beryllium.

8. Composition selon l'une des revendications 3 à 7, caractérisée en ce qu'elle contient des charges énergétiques choisies dans le groupe comprenant l'octogène. l'hexogène, le tétranitrate de pentaérythritol.

9. Composition selon l'une des revendications 3 à 8, caractérisée en ce que la charge oxydante est du perchlorate d'ammonium et la charge réductrice de l'aluminium.

## Patentansprüche

1. Bindemittel-Füllstoff-Klebmittel für mindestens einen Füllstoff und ein Polyurethan-Bindemittel, gekennzeichnet durch ein Aminoaziridinylphosphinoxid der Formel (1): in der R" R₂, R₃ und R₄ gleich oder verschieden sind und Wasserstoff oder Methyl oder Ethyl bedeuten.

2. Klebmittel nach Anspruch 1, dadurch gekennzeichnet, daß in Formel (I) R, und R₃ Wasserstoff und R₂ und R₄ Methyl sind.

3. Treibstoffzusammensetzung mit einem Polyurethanbindemittel, oxidierenden und reduzierenden Füllstoffen als Hauptbestandteile und mindestens einem Bindemittel-Füllstoff-Klebmittel, dadurch gekennzeichnet, daß das Klebmittel ein Bindemittel-Füllstoff-Klebmittel nach Anspruch 1 oder 2 ist.

4. Zusammensetzung nach Anspruch 3, dadurch gekennzeichnet, daß die Konzentration an Aminoaziridinylphosphinoxid von 0,5 bis 3 Masse-% des Bindemittels ausmacht.

5. Zusammensetzung nach Anspruch 4, dadurch gekennzeichnet, daß die Konzentration von 0,5 bis 1,5 Masse-% des Bindemittels ausmacht.

6. Zusammensetzung nach einem der Ansprüche 3 bis 5, dadurch gekennzeichnet, daß das Polyurethan-Bindemittel ein Kondensationsprodukt eines Polybutadiens mit endständigen Hydroxylgruppen und eines aromatischen, aliphatischen oder cycloaliphatischen Diisocyanats ist.

7. Zusammensetzung nach einem der Ansprüche 3 bis 6, dadurch gekennzeichnet, daß die oxidierenden Füllstoffe unter Ammoniumperchlorat, Kaliumperchlorat, Natriumperchlorat, Ammoniumnitrat und Kaliumnitrat und die reduzierenden Füllstoffe unter Aluminium, Zirkonium und Beryllium gewählt sind.

8. Zusammensetzung nach einem der Ansprüche 3 bis 7, dadurch gekennzeichnet, daß sie Explosivstoffe, ausgewählt unter Octogen, Hexogen und Pentaerythrittetranitrat enthält.

9. Zusammensetzung nach einem der Ansprüche 3 bis 8, dadurch gekennzeichnet, daß der oxidierende Füllstoff Ammoniumperchlorat und der reduzierende Füllstoff Aluminium ist.

## Claims

1. Binder-charge adhesion agent between one or more charges and a polyurethane binder, characterized in that it is an aminoaziridinylphosphine oxide of general formula I: in which Rᵢ, R_{z}, R₃ and R₄, are identical or different and denote the hydrogen atom or a methyl or ethyl radical.

2. Agent according to Claim 1, characterized in that R, and R₂ denote the hydrogen atom and R₂ and R₄ denote the methyl radical.

3. Propellent composition with a polyurethane binder containing, as chief components, oxidizing and reducing charges, at least one binder-charge adhesion agent, characterized in that the said agent is a binder-charge adhesion according to Claims 1 or 2.

4. Composition according to Claim 3, characterized in that the weight concentration of aminoaziridinylphosphine oxide compound is between 0.5% and 3% of the mass of the binder.

5. Composition according to Claim 4, characterized in that the abovementioned concentration is between 0.5% and 1.5% of the mass of the binder.

6. Composition according to one of Claims 3 to 5, characterized in that the abovementioned polyurethane binder is a product of the condensation between a hydroxytelechelic polybutadiene and an aromatic, aliphatic or cycloaliphatic diisocyanate.

7. Composition according to one of Claims 3 to 6, characterized in that the oxidizing charges are chosen from the group consisting of ammonium perchlorate, potassium perchlorate , sodium perchlorate, ammonium nitrate and potassium nitrate; the reducing charges being chosen from the group consisting of aluminium, zirconium and beryllium.

8. Composition according to one of Claims 3 to 7, characterized in that it contains energetic charges chosen from the group comprising octogen, hexogen and pentaerythritol tetranitrate.

9. Composition according to one of Claims 3 to 8, characterized in that the oxidizing charge is ammonium perchlorate and the reducing charge is aluminium.
